# EUROPÄISCHE PATENTSCHRIFT

(11) **EP 4 475 696 B1**
(45) Veröffentlichungstag und Bekanntmachung des Hinweises auf die Patenterteilung: **03.12.2025**
(21) Anmeldenummer: 23703029.1
(22) Anmeldetag: 01.02.2023
(51) Int. Cl.: A24D 3/04, A24D 3/06, A24D 3/10

(54) **FILTERELEMENT FÜR MUNDSTÜCKE, MUNDSTÜCK ZUR VERWENDUNG MIT RAUCHWAREN ODER HNB-PRODUKTEN UND ZIGARETTENFILTER**
FILTER ELEMENT FOR MOUTHPIECES, MOUTHPIECE FOR USE IN SMOKING PRODUCTS OR HNB PRODUCTS, AND CIGARETTE FILTER
ÉLÉMENT FILTRE POUR EMBOUTS BUCCAUX, EMBOUT BUCCAL DESTINÉ À ÊTRE UTILISÉ DANS DES PRODUITS À FUMER OU DES PRODUITS À CHAUFFAGE SANS COMBUSTION (HNB), ET FILTRE DE CIGARETTE

(30) Priorität: 08.02.2022 DE 102022102862
(43) Veröffentlichungstag der Anmeldung: 18.12.2024
(73) Patentinhaber: Cerdia International GmbH, 4055 Basel (CH)
(72) Erfinder: SCHÜTZ, Eckart, 79194 Gundelfingen (DE); SCHÄFFNER, Uwe, 79279 Vörstetten (DE); MOSER, Martin, 79215 Elzach (DE)
(74) Vertreter: Meissner Bolte Partnerschaft mbB
(86) Internationale Anmeldenummer: PCT/EP2023/052412
(87) Internationale Veröffentlichungsnummer: WO 2023/151997

(56) Entgegenhaltungen:
- CA-A1- 3 104 420
- DE-A1- 102019 135 114
- JP-B2- 5 766 934
- US-A1- 2016 219 930
- US-A1- 2017 265 519

## Beschreibung

Die Erfindung betrifft ein Filterelement für Mundstücke zur Verwendung mit Rauchwaren oder HNB-Produkten sowie die Verwendung eines solchen Filterelements in Mundstücken für Rauchwaren bzw. in Zigarettenfiltern oder in Mundstücken für HNB-Produkte.

Rauchwaren im Sinne der vorliegenden Erfindung betreffen klassische Tabakwaren, insbesondere Zigaretten, aber auch Pfeifen und Marihuana-Produkte sowie so genannte Heat-Not-Burn (HNB) Produkte, Vaping-Produkte und so genannte hybride Produkte.

Je nach Anwendungsfall haben Mundstücke zur Verwendung von Rauchwaren unterschiedliche Funktionen. Zum einen können Mundstücke als Filtervorrichtung dienen, um beispielsweise aus einem Tabakrauchstrom schädliche Bestandteile, wie kondensierte Stoffe, insbesondere Teer, sowie vom Rauchstrom mitgerissene teilchenförmige Materie herauszuziehen. Diese Filterfunktion kommt insbesondere bei klassischen Tabakanwendungen zum Einsatz. Dabei kann ein entsprechendes Mundstück als integrales Teil einer Zigarette oder eines Zigarillos ausgebildet sein und somit eine "Stütze" an der Zigarette bzw. an dem Zigarillo bilden.

Eine andere Art von Mundstück sind austauschbare Vorrichtungen, wie beispielsweise austauschbare Filterelemente, die nach Benutzung entfernt werden können. Solche Mundstücke sind in entsprechenden Haltern aufgenommen, beispielsweise in einem Zigarettenhalter oder in einem Pfeifenmundstück.

Ein als integrales Teil einer Zigarette ausgebildetes Mundstück ist der Zigarettenfilter. Der Zigarettenfilter soll einen Anteil gesundheitsschädlicher Stoffe, wie Kondensat und Gas, im Rauch der Zigarette reduzieren. Zudem wird durch den Filter der Rauch von einem großen Anteil der Raucher als milder oder angenehmer empfunden. Bei einer klassischen Filterzigarette ist der Filter von einem Filterumhüllungspapier umhüllt und wird mit dem so genannten Tipping-Papier an den Tabakstrang angekoppelt, wobei die meisten industriell gefertigten Zigaretten mit einem Filter versehen sind.

Es sind bereits zahlreiche Arten von Filtermaterialien eingesetzt, insbesondere um den Gehalt der Inhaltsstoffe des Tabakrauchs herabzusetzen, bevor diese das Atmungssystem des Rauchers erreichen. Zusätzlich zu dem Entfernen der schädlichen Bestandteile in großen Mengen muss ein zufriedenstellender Filter aber auch wirksam sein, ohne eine unerwünschter Weise den Durchgang von Luft oder Rauch durch den Filter zu erschweren, so dass ein zu starker Zug erforderlich wird. Bei der Verwendung von Tabakrauchfiltern darf das Filtermaterial aber auch nicht den Geschmack des Tabakrauchs dadurch verändern, dass sein eigener Geschmack hinzukommt.

Die vorliegende Erfindung betrifft nicht lediglich Filtermaterialien für die zuvor beschriebenen klassischen Tabakanwendungen, sondern insbesondere auch Filtermaterialien bzw. Filterelemente für Mundstücke zur Verwendung von Rauchwaren, wobei diesen Filterelementen insbesondere andere Funktionen zukommen als lediglich eine Filterfunktion.

Die zum Ausbilden eines Mundstückes für Rauchwaren erforderlichen Materialien müssen somit an die physikalischen Eigenschaften des Rauches (Temperatur, Strömungsprofil etc.) und an die chemische Zusammensetzung angepasst und insbesondere anpassbar sein. Insbesondere gibt es sowohl bei konventionellen Zigarettenfiltern als auch bei HNB-Produkten eine Reihe Zielparameter, die durch eine geeignete Wahl und Konfiguration der Mundstückmaterialien einzustellen bzw. zu erfüllen sind. Hierbei handelt es sich insbesondere um die folgenden Zielparameter, die nachfolgend kurz diskutiert werden:
- Zugwiderstand
- Filtrationsleistung
- Filterstabhärte/Filtronahärte
- Optik

Die Filterstabhärte ist ein wichtiges Zielkriterium bei Zigarettenfiltern. Sie wird üblicherweise als sogenannte Filtronahärte angegeben. Die Filtronahärte wird bestimmt, indem ein zylindrischer Stab von 12 mm Durchmesser mit seiner flachen Stirnseite vertikal mit einer Last von 300 g auf einen horizontal positionierten Filterstab gedrückt wird. Das Verhältnis des zusammengedrückten Durchmessers zum vorher durch die erste Berührung ermittelten Ausgangsdurchmessers ergibt die prozentuale Angabe der Filtronahärte.

Zu betonen ist, dass die Filtronahärte nur an einem Filter gemessen wird, nicht aber am zugrundeliegenden Filter-(Roh)-material. Insbesondere beeinflusst das auf alle Zigarettenfilter aufgesprühte Triacetin die Filtronahärte.

Der Mindestgrenzwert der Filtronahärte liegt bei etwa 88 % und orientiert sich an den Markterfordernissen. Die Filtronahärte des Zigarettenfilters kann hierbei vorzugsweise auf etwa 88 % bis 95 %, insbesondere etwa 90 % bis 93 % eingestellt sein.

Bei herkömmlichen Zigarettenfiltern ist bei gegebenem Filterdurchmesser die Filtronahärte im Wesentlichen durch das Fasergewicht pro Volumeneinheit bestimmt. Insbesondere hat der Filament-Titer nur einen untergeordneten Einfluss auf die Filtronahärte.

Gelegentlich wird eine höhere Filtronahärte auch durch ein stärkeres Filterumhüllungspapier oder ein stärkeres Tipping-Papier erreicht. Ein Tipping-Papier ist ein Papier, mit dem entweder mehrere Filterelemente aneinandergekoppelt werden, oder Filterelemente an den Tabakstrang gekoppelt wird. Das Erhöhen der Filtronahärte durch die Verwendung eines stärkeren Filterumhüllungspapiers oder eines stärkeren Tipping-Papiers hat jedoch wirtschaftliche Nachteile, da bei diesem Ansatz höhere Kosten zu erwarten sind.

In Verbindung zur Filtronahärte steht der sogenannte "Hot Collapse", bei dem die Filterhärte während des Rauchens abnimmt. Dieses kann insbesondere dann auftreten, wenn bei einer klassischen Zigarette bei einem der letzten Züge der Filter in Gegenwart von Feuchte erwärmt. Auch bei HNB-Produkten kann dieser unerwünschte Effekt auftreten.

Zusätzlich zu einer bei Benutzung einer Rauchware möglichst konstanten und hohen Filtronahärte soll das Mundstückmaterial auch eine vorab festgelegte oder festlegbare Filtrationsleistung zeigen. Die Filtrationsleistung in Bezug auf kondensierte Materie (Tröpfchen, Partikel,) auch als Kondensat oder Teer bezeichnet, ist bei konventionellen Tabakprodukten sowie HNB-Produkten von Interesse, da in der kondensierten Materie eine Vielzahl von Stoffen mit negativer gesundheitlich Relevanz zu finden sind.

Bei konventionellen Produkten wird (neben anderen Einflussfaktoren wie Tabakblend, Ventilation etc.) die Filtrationsleistung gewählt, um die "Delivery" der Zigarette (Gehalt an Rauchinhaltsstoffen im Hauptstromrauch) einzustellen. Die "Delivery" wird in vielen Märkten nach oben durch gesetzliche Bestimmung begrenzt. Unterhalb des gesetzlichen Limits kann die "Delivery" an die Präferenzen der Konsumenten angepasst werden.

Bei HNB-Produkten finden sich viel weniger kondensierte Materie mit negativer gesundheitlicher Relevanz im Aerosol als bei konventionellen Produkten. Da aber eher gewünschte Stoffe, wie geschmacksbildende Stoffe und Nikotin, ebenfalls im Kondensat vorliegen, ist hier eher die Zielsetzung, eine möglichst geringe Filtrationsleistung zu wählen, welche jedoch nicht auf null absinken darf.

Im Hinblick auf den Zielparameter "Zugwiderstand" ist anzumerken, dass Konsumenten beim Konsum eines Tabakprodukts einen gewissen Zugwiderstandsbereich bevorzugen. Bei konventionellen Zigaretten dient der Filter (neben der Einstellung der "Delivery") dazu, den Zugwiderstand der Zigarette einzustellen.

Tendenziell soll aber bei HNB-Produkten der Zugwiderstandsbeitrag des mundseitigen Filters (Mundstück) möglichst gering sein, da die anderen Komponenten des HBN Gerätes, insbesondere die erhitzte Tabakportion und das Gerät, bereits einen hohen Zugwiderstandsbeitrag haben. Ein niedriger Zugwiderstand des Filters (Mundstück) führt zu Freiheitsgraden bei den übrigen Komponenten des HBN Gerätes, was erwünscht ist.

Allerdings sind der Zugwiderstand und die Filtrationsleistung eng aneinander gekoppelt. Beide können auf mehrere Weisen reduziert werden, wodurch aber häufig andere Parameter negativ beeinflusst werden.

Beispielsweise können der Zugwiderstand und die Filtrationsleistung reduziert werden, indem die Filterlänge reduziert wird. Sobald aber die Filterlänge kleiner als der Filterdurchmesser wird, wird die Verarbeitbarkeit problematisch. Auch führt ein kürzerer Filter zu einer kürzeren Kühlstrecke, was problematisch für den Wärmehaushalt ist.

Alternativ oder zusätzlich hierzu können der Zugwiderstand und die Filtrationsleistung reduziert werden, indem das Fasergewicht im Filtermaterial pro Volumenanteil und/oder der Gesamt-Titer reduziert werden/wird. Dies hat jedoch den Nachteil, dass die Filtronahärte abnimmt und unter Umständen die Mindesthärte nicht mehr erreicht werden kann.

Alternativ oder zusätzlich hierzu können der Zugwiderstand und die Filtrationsleistung reduziert werden, indem der Filament-Titer erhöht wird. Bei konstantem Filterdurchmesser und gegebenem Fasergewicht pro Volumeneinheit wird bei steigendem Filament-Titer die Filtrationsleistung und der Zugwiderstand abgesenkt, was bei HNB-Produkten gegenüber konventionellen Produkten erwünscht ist. Da wie oben ausgeführt, die Filtronahärte kaum vom Filament-Titer abhängt, wird auch nicht die Härte negativ beeinflusst.

Im Hinblick auf den Zielparameter "Optik" ist anzumerken, dass der Konsument ein Mundstück mit ebener, weißer mundseitiger Querschnittsfläche präferiert. Es gibt allerdings auch Produkte, die mundseitig zu einem Rohr ausgeformt sind.

Obgleich herkömmliche Zigarettenfilter, die üblicherweise aus Celluloseacetat-Filamenten aufgebaut sind, eine optimale Filtration von Rauchinhaltsstoffen gewährleisten, sind diese Filtermaterialien häufig nur bedingt bei weiteren Applikationen, insbesondere bei HNB-Produkten oder E-Zigaretten einsetzbar, da bei diesen Applikationen die Filtermaterialien bzw. Materialien für das Mundstück andere Funktionen übernehmen müssen.

HNB-Produkte, sowie herkömmliche Rauchartikel, weisen allgemein den Nachteil auf, dass das eingeatmete Aerosol beim Anwender mit einer hohen Temperatur aufgenommen wird. Dies ist für den Anwender mitunter unangenehm. Insbesondere bei HNB-Produkten kommt somit den Mundstückmaterialien die Aufgabe zu, bei einer möglichst geringen Filtrationsleistung das Aerosol zu kühlen.

Aber auch bei klassischen Zigaretten, insbesondere bei sogenannten Slim- oder Ultra-Slim-Zigaretten, d.h. Zigaretten mit geringem Durchmesser von beispielsweise 5,0 mm bis 6,5 mm, müssen Filtermaterialien bzw. Materialien für das Mundstück eine - im Vergleich zu Filtermaterialien für King-Size-Zigaretten - reduzierte Filtrationsleistung und erhöhte Kühlung und verbesserte haptische Eigenschaften (fester, aber nicht zu harter Griff) bieten. Naturgemäß entsteht dort bei der Verbrennung weniger Rauch/Geschmack als bei einer King-Size-Zigarette. Um nicht den Geschmack weiter zu reduzieren, wird eine niedrige Filtrationsleistung angestrebt. Wird zu diesem Zweck lediglich die Menge des Filtermaterials reduziert, wird irgendwann die Filterhärte unzureichend.

Auch haben Filter für Slim- oder Ultra-Slim-Zigaretten bei gleicher Faserdichte deutlich höhere Zugwiderstände als King-Size-Filter, was allgemein nicht gewünscht ist.

Bei sowohl HNB-Produkten als auch bei Slim- oder Ultra-Slim Zigaretten wurde vorgeschlagen, die gewünschte reduzierte Filtrationsleistung in Bezug auf kondensierbare Bestandteile, wie Teer, sowie eine ausreichende Filterhärte durch eine Erhöhung des Filament-Titers unter Beibehaltung des Gesamttiters zu erzielen. Dieser Ansatz hat jedoch diverse Nachteile.

Zur Herstellung von Filterstäben für Filterelemente bzw. Zigarettenfilter wird heute weitgehend Cellulose-2,5-acetat eingesetzt. Es besitzt im Hinblick auf die Diskussion bezüglich Rauchen und Gesundheit nachweislich hervorzuhebende Eigenschaften betreffend spezifischer Retentionsphänomene. So filtert ein Filter aus Celluloseacetat gesundheitlich bedenkliche Nitrosamine und Phenole weitaus effizienter als Kondensat und Nikotin. Außerdem wird der Rauchgeschmack der Tabakmischung in Kombination mit einem Filterelement aus Celluloseacetat durch den Raucher als am angenehmsten beurteilt. Ein weiterer nicht zu unterschätzender Vorteil eines Filterelements aus Cellulose-2,5-acetat ist in der optischen Homogenität der Schnittflächen der Filter begründet.

Allerdings haben Filterelemente aus Cellulose-2,5-acetat ungeachtet ihrer unbestreitbaren Marktdominanz einige gravierende Nachteile: Zugwiderstand und Filtrationsleistung sind für Filterstäbe aufgrund konstruktiver physikalischer Vorgaben eindeutig definiert.

Die Partikelfiltration oder auch Kondensatretention eines üblichen Filterelements aus Cellulose-2,5-acetat ist eine Funktion von Filament-Titer (Faserfeinheit), Filterdurchmesser, Zugwiderstand und Filterlänge.

Bei der Herstellung von Filterelementen wird es problematisch, wenn eine Filterleistung, wie für die Konstruktion von Ultra-Leicht-Zigaretten erforderlich, von deutlich mehr als 50% bei einem üblichen Filterdurchmesser von 7,8 mm und einer Filterlänge von 21 bis 25 mm gefordert wird.

Gleiches gilt im übertragenen Sinne auch für Filterelemente für Slim-oder Ultra-Slim-Zigaretten. Da der Rauch bei einem Filterelement parallel zur Faserrichtung strömt, ist ein solches Filterelement nur durch eine deutliche Erniedrigung des Filament-Titers zu erreichen, was gleichzeitig bei Beibehaltung des Gesamt-Titers eine deutliche Zugwiderstandserhöhung zur Folge hätte.

Gesamt-Titer und Filament-Titer müssen also gleichermaßen reduziert werden, mit der Folge, dass die Härte des Filterelements, insbesondere auch während des Abrauchens drastisch vermindert wird. Dieses Phänomen wird vom Fachmann als "Hot Collapse" bezeichnet und gilt als grundsätzlich unerwünscht. DE 102019135114 A1 beschreibt ein Filtermaterial für Mundstücke zur Verwendung mit Rauchwaren oder HNB-Produkten, basierend auf Celluloseacetat-Filamenten, die teilweise hohlförmig sind. In weiteren Ausführungsformen sind diese Filamente gekräuselt, vernetzt und können einen Filament-Titer von 5 bis 30 Denier und einen Gesamt-Titer von 4.000-40.000 Denier aufweisen. Das spezifische Fasergewicht (Acetatgewicht) liegt bevorzugt in einem Bereich von 3-4 mg/mm Filterlänge, wobei von einem geringeren spezifische Fasergewicht abgeraten wird.

Der vorliegenden Erfindung liegt die Aufgabe zu Grunde, ein Filterelement insbesondere für so genannte Slim- oder Ultra-Slim-Zigaretten, d.h. Zigaretten mit geringem Durchmesser von beispielsweise 5,0 mm bis 6,5 mm, anzugeben, wobei das Filterelement trotz reduzierter Filtrationsleistung und erhöhter Kühlung eine hinreichende Filterhärte aufweist. Ferner soll mit dem Filterelement ein einstellbarer und insbesondere im Vergleich zu King-Size-Filtern reduzierter Zugwiderstand realisierbar sein.

Diese Aufgabe wird erfindungsgemäß durch ein Filterelement mit den Merkmalen des unabhängigen Patentanspruchs 1 gelöst, wobei vorteilhafte Weiterbildungen des erfindungsgemäßen Filterelements in den abhängigen Ansprüchen angegeben sind.

Demgemäß betrifft die Erfindung insbesondere ein Filterelement für Mundstücke zur Verwendung mit Rauchwaren oder HNB-Produkten, wobei das Filterelement einen Filterkörper aus einem Tow-Material aufweist. Das Tow-Material wird durch eine Vielzahl von Einzelfäden aus vernetzten und gekräuselten Celluloseacetat-Filamenten gebildet, wobei die Celluloseacetat-Filamente insbesondere eine multilobale oder polygonale und vorzugsweise Y-förmige Querschnittsgeometrie aufweisen.

Das erfindungsgemäße Filterelement zeichnet sich insbesondere dadurch aus, dass für die Celluloseacetat-Filamente des Tow-Materials ein spezieller Filament-Titer gewählt ist. Vorzugsweise liegt der Filament-Titer in einem Bereich kleiner oder gleich 10 Denier und größer oder gleich 5 Denier.

Darüber hinaus ist für das Tow-Material des erfindungsgemäßen Filterelements ein relativ geringer Gesamt-Titer, vorzugsweise ein Gesamt-Titer in einem Bereich kleiner oder gleich 10.000 Denier und größer oder gleich 5.000 Denier gewählt.

Hierbei wurde überraschend festgestellt, dass trotz des vergleichsweise geringen Filament-Titers von kleiner oder gleich 10 Denier und dem verhältnismäßig geringen Gesamt-Titer von kleiner oder gleich 10.000 Denier wirksam das Auftreten des gänzlich unerwünschten Hot Collapse-Phänomens auch bei der Anwendung bei Slim- oder Ultra-Slim-Zigaretten vermeidbar ist, wenn für das spezifische Fasergewicht der Cellulose-Filamente des Tow-Materials, d.h. für das so genannte Acetatgewicht, ein vergleichsweise geringer Wert von kleiner oder gleich 2,5 mg pro mm Filterelementlänge gewählt wird.

Mit den Spezifikationen betreffend den verhältnismäßig geringen Filament-Titer, den verhältnismäßig geringen Gesamt-Titer und das verhältnismäßig geringe spezifische Fasergewicht der Celluloseacetat-Filamente (Acetatgewicht) ist ein Filterelement realisierbar, welches eine Filterleistung, wie für die Konstruktion von Slim- oder Ultra-Slim-Zigaretten erforderlich, ohne deutliche Zugwiderstandserhöhung erfüllt. Mit diesen Parametern kann die mit dem Filterelement erzielbare Performance und das Anwendungsspektrum deutlich erhöht werden.

Insbesondere weisen die Celluloseacetat-Filamente des Tow-Materials zumindest teilweise eine trilobale, d.h. dreiarmig sternförmige, Querschnittsform auf. Eine solche Querschnittsform bietet sich an, wenn die Celluloseacetat-Filamente eine möglichst große spezifische Oberfläche aufweisen sollen, um - falls dies gewünscht ist, wie beispielsweise bei klassischen Zigaretten - ein hohes Filtrationsvermögen bei gleichzeitigem sparsamen Rohstoffeinsatz ermöglichen.

Alternativ dazu ist es möglich, eine gewünschte große spezifische Oberfläche durch ein Bündel extrem feiner Filamente beispielsweise kreisförmigen Querschnitts zu erhalten. Allerdings sind auch andere Querschnittsformen für die Celluloseacetat-Filamente denkbar, wie beispielsweise eine multilobale, polygonale oder X-förmige Querschnittsform.

Das Tow-Material des erfindungsgemäßen Filterelements ist aus endlosen stauchkammergekräuselten Celluloseacetat-Filamenten gebildet. Dabei wird eine Lösung von ca. 30% Cellulose-2,5-acetat in Aceton durch Spinndüsen gepresst, das Aceton in einem Spinnschacht verdampft, eine Vielzahl von Celluloseacetat-Filamenten (5.000 bis 10.000) zu einem Band zusammengefasst und dieses anschließend stauchkammergekräuselt.

Daraufhin wird das Produkt getrocknet, in Ablagebehälter eingefüllt und letztlich zu Ballen mit einem Gewicht von 300 bis 600 kg gepresst.

Nach Transport der Filtertow-Ballen zum Filter- oder Zigarettenhersteller wird das Filtertow dem Ballen entnommen und auf einer Filterstabmaschine zu Filterstäben verarbeitet. Dabei wird das Filtertow in einer Streckeinrichtung verstreckt, mit einem zur Verklebung der Filamente dienenden Zusatzmittel versehen und dann nach Bildung einer dreidimensionalen Lunte mit Hilfe eines Einlauftrichters in das Formatteil eingeführt, dort queraxial verdichtet, mit Papier umhüllt und auf die Endlänge der Filterstäbe geschnitten.

Das zur Verklebung der Filamente aufgebrachte Zusatzmittel ist in der Regel ein hochsiedendes Lösungsmittel für Celluloseacetat, wie zum Beispiel Glycerintriacetat (Triacetin), welches nach dessen Applikation die Oberfläche der Filamente kurzzeitig anlöst. Überall dort, wo sich zufällig zwei Filamente berühren, kommt es einige Zeit danach zu einer festen Verklebungsstelle, da das überschüssige Zusatzmittel in die Faseroberfläche migriert, wodurch sich der zuvor flüssige Lösungstropfen aus Cellulose-2,5-acetat im Zusatzmittel verfestigt. Nach einer Lagerdauer von weniger als einer Stunde erhält man bedingt durch die zuvor erwähnte Migration des Härtungsmittels mechanisch feste, dreidimensional vernetzte Filterstäbe geringer Packungsdichte, die sich aufgrund ihrer Härte ohne Schwierigkeiten auf modernen Zigarettenmaschinen mit hohen Geschwindigkeiten verarbeiten lassen.

Indem erfindungsgemäß für das Tow-Material des Filterelements ein verhältnismäßig geringer Filament-Titer, ein verhältnismäßig geringer Gesamt-Titer und ein Acetatgewicht von kleiner oder gleich 2,5 mg pro mm Filterelementlänge gewählt werden, ist ein Filterelement realisierbar, welches eine gewünschte Filtrationsleistung in Bezug auf kondensierbare Bestandteile aber dennoch eine ausreichende Filterhärte unter Beibehaltung des geringen Gesamt-Titers erzielt.

Gemäß Ausführungsformen des erfindungsgemäßen Filterelements sind die Celluloseacetat-Filamente der Einzelfäden des Tow-Materials zumindest bereichsweise als hohlförmige und/oder rohrförmige Celluloseacetat-Filamente ausgebildet.

Unter hohlförmigen bzw. rohrförmigen Celluloseacetat-Filamenten sind insbesondere vorzugsweise zylinderförmige Filamente zu verstehen, die im Querschnitt gesehen einen oder mehrere durchgängige Hohlräume aufweisen.

Derartige hohlförmige Fasern können zumindest teilweise als mehrlumige Hohlfasern ausgeführt sein. Im Vergleich zu "massiv" ausgeführten Celluloseacetat-Filamenten sind ein- oder mehrlumig ausgeführte rohrförmige Celluloseacetat-Filamente deutlich knickstabiler, wodurch besonders hohe Filtronahärten ohne erhöhte Materialverdichtung realisierbar sind.

Dadurch, dass das erfindungsgemäße Filterelement einen Filterkörper aufweist, welcher zumindest teilweise auf Celluloseacetat-Filamenten basieren kann, die zumindest teilweise als hohlförmige Celluloseacetat-Filamente ausgebildet sind, kann ein niedriger Zugwiderstand und eine niedrige Filtrationsleistung realisiert werden, da die zumindest teilweise als hohlförmige Celluloseacetat-Filamente ausgebildeten Filamente des Filterelements eine geringe äußere Oberfläche bezogen auf das Gesamtfaservolumen aufweisen.

In diesem Zusammenhang wurde überraschend festgestellt, dass aufgrund der zumindest teilweise als hohlförmige Celluloseacetat-Filamente ausgebildeten Filamente mit dem Filterelement besonders hohe Filtronahärten realisierbar sind.

Tatsächlich hat sich herausgestellt, dass Filterelemente, die zumindest teilweise aus hohlförmigen Celluloseacetat-Filamenten (Hohlfasern) gebildet sind, bei geringerem Fasergewicht pro Volumeneinheit die gewünschte Mindest-Filtronahärte erreichen.

Da das erfindungsgemäße Filterelement auf Celluloseacetat-Filamenten basiert, ist das erfindungsgemäße Filterelement ausgebildet, um eine gleichmäßige, weiße und ebene mundseitige Stirnseite für einen Tabakstrang beispielsweise einer Zigarette zu bilden, wobei ferner eine selektive Filtrationswirkung auf Phenole realisierbar ist.

Durch die Verwendung eines Filterelements, welches auf Celluloseacetat-Filamenten basiert, sind einerseits Filterstäbe insbesondere für Zigaretten herstellbar, welche im Hinblick auf die Diskussion bezüglich Rauchen und Gesundheit nachweislich hervorzuhebende Eigenschaften betreffend spezifischer Retentionsphänome aufweisen.

So filtert ein Filter aus Celluloseacetat gesundheitlich bedenkliche Nitrosamine und Phenole weitaus effizienter als Kondensat und Nikotin. Außerdem wird der Rauchgeschmack der heute üblichen Tabakmischung, wie zum Beispiel "American Blend", "German Blend" und "Virginia" in Kombination mit einem Filterstab aus Celluloseacetat durch den Raucher als am angenehmsten beurteilt. Ein weiterer nicht zu unterschätzender Vorteil eines Filterstabes aus Celluloseacetat ist in der optischen Homogenität der Schnittflächen der Filter begründet.

Indem gemäß Ausführungsformen das erfindungsgemäße Filterelement zumindest teilweise aus hohlförmigen Celluloseacetat-Filamenten ausgebildet ist, die als Füllmaterial dienen, können bei aus dem erfindungsgemäßen Material hergestellten Filterstäben über einen weiten Bereich der Zugwiderstand und die Filtrationsleistung variiert werden.

Insbesondere hat sich gezeigt, dass ein Filtermaterial, welches zumindest bereichsweise aus hohlförmigen Celluloseacetat-Filamenten besteht, eine verbesserte thermische Kühlwirkung aufweist. Es wurde festgestellt, dass durch den Einsatz von hohlförmigen Celluloseacetat-Filamenten als Füllmaterial nach wie vor eine sehr niedrige Filterwirkung, d.h. Rückhaltewirkung, für die zu entfernenden Schwebstoffe und Gase, erreicht werden kann.

Es wird vermutet, dass diese Wirkung dadurch erreicht wird, dass durch die hohlförmigen Celluloseacetat-Filamente die Oberfläche oder der Durchfluss des zu reinigenden Gases oder der Luft derart verändert wird, dass die in dem Gas bzw. in der Luft gegebenenfalls vorhandenen Schwebstoffe kaum zurückgehalten werden. Ein weiterer Grund könnte darin liegen, dass durch die Verwendung von hohlförmigen Celluloseacetat-Filamenten eine andere, besonders vorteilhafte Oberflächenstruktur des Filtermateriales erzielbar ist.

Das erfindungsgemäße Filterelement weist ferner den Vorteil auf, dass es eine insbesondere einstellbare Kühlung eines erwärmten partikelbeladenen Gases (insbesondere Aerosols) ermöglicht, so dass die Temperatur des von dem Anwender eines Rauchartikels oder HNB-Produktes aufgenommenen Gases, Aerosols oder Dampfes gezielt reduziert werden kann. Durch eine Variation des Anteils der hohlförmigen Celluloseacetat-Filamente in dem Filter- und/oder Füllmaterial ist dabei die angestrebte Kühlwirkung anwendungsspezifisch anpassbar.

Wichtig zu erwähnen ist ferner, dass die hohlförmigen Celluloseacetat-Filamente (= Hohlfasern) in dem erfindungsgemäßen Filterelement im Wesentlich umströmt werden und weniger durchströmt werden. Aus geometrischen Überlegungen ist ersichtlich, dass dabei die Faser-zu-Faser-Abstände wesentlich größer sind als das Lumen (Hohlanteil) der Hohlfaser. Die Viskosität des Aerosols (im wesentlichen Luft) für dann dazu, dass der Weg des geringsten Widerstandes gewählt wird (d.h. es strömt zwischen den Filamenten und nicht durch jedes einzelne Filament.

Mit anderen Worten, bei der Ausführungsform des erfindungsgemäßen Filterelements wird keinesfalls die filtrationswirksame Oberfläche maximiert, da in dem Tow-Material die hohlförmigen Celluloseacetat-Filamente nicht durchströmt werden.

Insbesondere können somit die hohlförmigen Celluloseacetat-Filamente Knickstellen aufweisen, die das Lumen der hohlförmigen Celluloseacetat-Filamente verschließen, ohne dass dies im Hinblick auf die eingestellten Zielparameter einen Einfluss auf die Performance des erfindungsgemäßen Filter- und/oder Füllmaterial hat.

Insbesondere ist in diesem Zusammenhang zu erwähnen, dass die als Hohlfasern ausgeführten hohlförmigen Celluloseacetat-Filamente nicht durchgängig hohl sein müssen, sondern auch partiell durch Knicke verschlossen sein können. Auch können sie von einer idealen Kreisform abweichen.

Bei Ausgestaltungen der Erfindung ist vorgesehen, dass die hohlförmigen Celluloseacetat-Filamente des Tow-Materials einerseits als Trägermaterial und andererseits als Kühlmaterial dienen. Indem die hohlförmigen Celluloseacetat-Filamente gleichzeitig als Trägermaterial dienen sind besonders kompakte Filterelemente realisierbar, bei denen die Dimensionen des Rauchartikels nicht vergrößert werden müssen.

Unter dem hierin verwendeten Begriff "Filtronahärte" ist die nach dem Filtrona-Prinzip bestimmte Filterhärte zu verstehen. Bei diesem Prinzip wird die Filterhärte bestimmt, indem ein zylindrischer Stab von 12 mm Durchmesser mit seiner flachen Stirnseite vertikal mit einer Last von 300 g auf einen horizontal positionierten Filterstab gedrückt wird. Das Verhältnis des zusammengedrückten Durchmessers zum vorher durch die erste Berührung ermittelten Ausgangsdurchmessers ergibt die prozentuale Angabe der Filtronahärte.

Die Filterelement- bzw. Filterstabhärte ist ein wichtiges Zielkriterium bei insbesondere Zigarettenfiltern. Sie wird üblicherweise als die genannte Filtronahärte angegeben. Hierbei ist zu beachten, dass die Filtronahärte nur an einem Filterelement gemessen wird, nicht aber an dem zugrundeliegenden Filter-(Roh)-Material, also dem Tow-Material. Die Filtronahärte eines Filterelements wird insbesondere durch die Menge an Triacetin beeinflusst, welches auf das Filterelement aufgesprüht wird/werden kann.

Der Mindestgrenzwert der Filtronahärte liegt bei etwa 88% und orientiert sich an den Markterfordernissen. Die Filtronahärte des Filterelements kann hierbei vorzugsweise auf etwa 88% bis 95%, insbesondere etwa 90% bis 93% eingestellt werden.

Gemäß bevorzugten Ausführungsformen des erfindungsgemäßen Filterelements ist vorgesehen, dass der Filterkörper insbesondere als Filterstab ausgeführt ist und vorzugsweise einen Durchmesser zwischen etwa 6 mm und etwa 4 mm und insbesondere einen Durchmesser zwischen etwa 5,5 mm und etwa 5,0 mm und vorzugsweise einen Durchmesser von etwa 5,35 mm aufweist, wobei der Filterkörper zumindest bereichsweise mit einem Papiermaterial oder einem papierähnlichen Material umhüllt ist.

Bei dieser Ausgestaltung sollte vorzugsweise die Filtronahärte des Filterelements bei größer als 85% und insbesondere größer als 90% liegen.

Bei gegebenem Filterelement-Durchmesser wird die Filtronahärte insbesondere durch das Acetatgewicht bestimmt, wobei der Filament-Titer der Celluloseacetat-Filamente des Tow-Materials nur einen untergeordneten Einfluss auf die Filtronahärte aufweist.

Es ist bei Ausgestaltungen des erfindungsgemäßen Filterelements vorgesehen, dass der Filterkörper ein Acetatgewicht aufweist, welches maximal 2,5 mg/mm Filterelementlänge beträgt.

Die Filtronahärte des Filterelements kann auch durch ein stärkeres Filterumhüllungspapier oder ein stärkeres Tipping-Papier erreicht werden.

Ein Tipping-Papier ist ein Papier, mit welchem entweder mehrere Filterelemente aneinandergekoppelt werden, oder ein Filterelement an einen Tabakstrang gekoppelt wird. Das Erhöhen der Filtronahärte des Filterelements durch die Verwendung eines stärkeren Filterumhüllungspapiers oder eines stärkeren Tipping-Papiers hat jedoch wirtschaftliche Nachteile, da bei diesem Ansatz höhere Kosten zu erwarten sind.

In Verbindung mit der Filtronahärte des Filterelements steht der so genannte "Hot Collapse", wonach die Filterhärte während der Benutzung des Filterelements, d.h. während der Verwendung des Filterelements mit Rauchwaren oder HNB-Produkten, abnimmt. Dieses Phänomen kann insbesondere dann auftreten, wenn bei einer klassischen Zigarette bei einem der letzten Züge das Filterelement in Gegenwart von Feuchte erwärmt wird. Aber auch bei HNB-Produkten kann dieser unerwünschte Effekt auftreten.

In diesem Zusammenhang hat sich gezeigt, dass der Grad der Abnahme der Filtronahärte aufgrund des "Hot Collapse"-Phänomens signifikant reduziert werden kann, wenn als Ausgangsmaterial des erfindungsgemäßen Filterelements ein Tow-Material mit dem genannten geringen Filament-Titer, dem genannten geringen Gesamt-Titer und mit dem geringen Acetatgewicht verwendet wird.

Das Tow-Material des Filterkörpers des erfindungsgemäßen Filterelements weist vorzugsweise eine massenbezogene spezifische Oberfläche im Bereich zwischen 0,3 m²/g und 0,025 m²/g und insbesondere von kleiner als 0,15 m²/g auf. Damit können der Zugwiderstand und die Filtrationsleistung des erfindungsgemäßen Filterelements reduziert werden, ohne dass die Länge des Filterelements reduziert wird. Somit sind relativ lange Filterelemente realisierbar, die eine entsprechend lange Kühlstrecke ermöglichen, was vorteilhaft für den Wärmehaushalt ist, insbesondere bei der Verwendung des Filterelements mit HNB-Produkten.

Zusätzlich hierzu kann durch die erfindungsgemäße Festlegung der massenbezogenen spezifischen Oberfläche des Tow-Materials auf einen Wert von insbesondere kleiner als 0,15 m²/g der Zugwiderstand und die Filtrationsleistung des Filterelements ohne Reduzierung des Fasergewichts im Filterelement pro Volumenanteil und/oder ohne Reduzierung des Gesamt-Titers des Tow-Materials reduziert werden. Dies hat den Vorteil, dass keine Abnahme der Filtronahärte des Filterelements aufgrund einer Reduzierung des Fasergewichts im Filterelementmaterial pro Volumenanteil und/oder aufgrund einer Reduzierung des Gesamt-Titers auftritt.

Die Celluloseacetat-Filamente des als Ausgangsprodukt zur Herstellung des erfindungsgemäßen Filterelements dienenden Tow-Materials sind insbesondere Cellulose-2,5-Acetat-, Cellulosebutyrat-, Celluloseacetobutyrat-, Celluloseacetopropionat- und/oder Cellulosepropionat-Filamente. Vorzugsweise weisen die Celluloseacetat-Filamente einen Substitutionsgrad von etwa 1,5 bis 3,0, vorzugsweise etwa 2,2 bis 2,6, auf.

Die vorzugsweise zur Plastifizierung der Celluloseacetat-Fasern eingesetzten und auf die Fasern applizierten Weichmacher können beispielsweise aus folgenden Gruppen ausgewählt sein: Glycerinester (insbesondere Glycerintriacetat), Ethylen- und Propylencarbonat, Zitronensäureester (insbesondere Acetyl-, Triethylcitrat), Glycoseester oder Diethylenglykoldibenzoat.

Die Menge an einzusetzendem plastifizierenden Weichmacher und/oder wasserlöslichem Verklebungsmittel ist dem Fachmann auf diesem technischen Gebiet geläufig. Im Allgemeinen liegt ein Gehalt an Weichmacher und/oder Verklebungsmittel von etwa 1 bis 14 Gewichts-Prozent vor, in besonderen Fällen kann der Gehalt an Weichmacher diesen Bereich jedoch ohne Weiteres übersteigen.

Als wasserlösliche Verklebungsmittel, die bevorzugt auf der Oberfläche der Celluloseacetat-Filamente vorliegen, können insbesondere hochsiedende Lösungsmittel, wie Polyalkylenoxid, wasserlösliche Ester oder Ether, Stärke, Stärkederivate, P-Polyvinylalkohole, Polyvinylether, P-Polyvinylacetate und/oder Polysaccharide, wasserlösliche Polyamide und Polyacrylate sein, die auf die Einzelfäden des Tow-Materials oder auf das Tow-Material appliziert werden.

Insbesondere wurde vorliegend erkannt, dass auch die Restkräuselung (RS) des Tow-Materials des Filterkörpers und die Dichte (*ρ*) des Filterkörpers einen entscheidenden Einfluss auf die Performance des Filterelements hat. Vorzugsweise beträgt dabei ein restkräuselungsbezogener Dichtwert A mindestens 0,016 mg²/mm⁶ mit: $A = {ρ}^{2} ⋅ RS .$

Dabei sollte insbesondere die Restkräuselung (RS) des Tow-Materials des Filterkörpers den Wert von 3,0 und insbesondere den Wert von 2,75 nicht übersteigen, wobei die Restkräuselung (RS) des Tow-Materials vorzugsweise zwischen etwa 1,5 und etwa 2,75 und insbesondere zwischen 1,9 und 2,5 liegt.

Die Restkräuselung versteht sich dabei als das Verhältnis der Länge der endkräuselten Celluloseacetat-Filamente zur Filterelementlänge. Die Restkräuselung ist für ein gegebenes Filterelement ein charakteristisches Merkmal.

Hierbei wurde in überraschender Weise festgestellt, dass bei einem verhältnismäßig geringen Gesamt-Titer des Tow-Materials des Filterkörpers bei gleichbleibendem Acetatgewicht einen höheren Restkräuselungswert erfordert, um die notwendige Filterhärte beizubehalten.

Gemäß einem weiteren Aspekt der vorliegenden Erfindung kommt es darauf an, ein Tow-Material zur Herstellung eines Filterelements für Mundstücke zur Verwendung mit Rauchwaren oder HNB-Produkten anzugeben, wobei das Tow-Material dahingehend optimiert ist, dass die aus dem Tow-Material hergestellten Filterelemente eine möglichst gleichmäßige Performance insbesondere im Hinblick auf Filtrationsleistung und Filterhärte aufweisen.

In diesem Zusammenhang wurde festgestellt, dass es hierbei insbesondere auch darauf ankommt, dass die Celluloseacetat-Filamente des Tow-Materials einen insbesondere vorab festgelegten oder festlegbaren einheitlichen Filament-Titer aufweisen. Dieser vorab festgelegte oder festlegbare einheitliche Filament-Titer liegt insbesondere in einem Bereich zwischen 5 Denier und 10 Denier.

Um eine gleichmäßige Performance des aus dem Tow-Material hergestellten Filterelements insbesondere in Bezug auf Filtrationsleistung und Filterhärte zu erreichen, sollte ein Variationskoeffizient des einheitlichen Filament-Titers bei maximal 0,1 und vorzugsweise bei maximal 0,05 bis maximal 0,01 liegen.

Der Variationskoeffizient des einheitlichen Filament-Titers, der auch als Abweichungskoeffizient bezeichnet werden kann, ist eine statistische Kenngröße und beschreibt - im Gegensatz zur Varianz - ein relatives Streuungsmaß, d.h. er hängt nicht von der Maßeinheit der statistischen Variable bzw. Zufallsvariablen ab.

Mit anderen Worten, bei der Herstellung des Tow-Materials wird Sorge getragen, dass die Einzelnen von den jeweiligen Spinndüsen der eingesetzten Spinnmaschine hergestellten Filamente einen einheitlichen Filament-Titer aufweisen.

Dies ist in der Praxis dadurch realisierbar, dass jeder Spinndüse eine eigene insbesondere frequenzgesteuerte Spinnpumpe zugeordnet ist, um sicherzustellen, dass jeder Spinndüse der Spinnmaschine die Spinnflüssigkeit (Lösung von ca. 30% Cellulose-2,5-Acetat in Aceton) derart zugeführt wird, dass ein einheitlicher Düsendruck und eine einheitliche Menge an pro Zeiteinheit von jeder Spinndüse abgegebenen Menge an Spinnflüssigkeit realisierbar ist.

Mit dieser einfach zu realisierenden aber dennoch effektiven Weise ist es möglich, einen insbesondere vorab festgelegten oder festlegbaren einheitlichen Filament-Titer zu realisieren.

Alternativ oder zusätzlich hierzu ist es bevorzugt, dass die aus den Celluloseacetat-Filamenten gebildeten Einzelfäden des Tow-Materials einen vorab festgelegten oder festlegbaren und vorzugsweise einheitlichen Gesamt-Titer von mindestens 5.000 Denier und maximal 10.000 Denier aufweisen, wobei hier ein Variationskoeffizient des einheitlichen Gesamt-Titers vorzugsweise bei maximal 0,1 und insbesondere bei maximal 0,05 bis maximal 0,005 liegt. Der Variationskoeffizient wird hierbei insbesondere durch Mehrfachmessungen über die Länge des Tows bestimmt.

Mit dieser einfach zu realisierenden Maßnahme können in effektiver Weise bei der Herstellung des erfindungsgemäßen Filterelements schwankende Qualitäten zu vermieden werden, was insbesondere auf dem Markt für Slim- und Ultra-Slim-Filtern nicht akzeptabel ist und somit bei der Herstellung der Filterelemente Produktivitätsverluste mit sich bringen würde.

Die mit der Erfindung verbundenen Vorteile sind somit vielfältig. Insbesondere ist die Realisierung von Slim- und Ultra-Slim-Filterelementen möglich, wobei wirksam das Auftreten des Hot Collapse-Phänomens vermieden wird, auch wenn das Tow-Material des Filterkörpers einen verhältnismäßig geringen Gesamt-Titer und verhältnismäßig geringen Filament-Titer aufweist.

## Patentansprüche

1. Filterelement für Mundstücke zur Verwendung mit Rauchwaren oder HNB-Produkten, wobei das Filterelement einen Filterkörper aus einem Tow-Material aufweist, wobei das Tow-Material durch eine Vielzahl von Einzelfäden aus vernetzten und gekräuselten Celluloseacetat-Filamenten gebildet wird, wobei die Celluloseacetat-Filamente insbesondere eine multilobale oder polygonale und vorzugsweise Y-förmige Querschnittsgeometrie aufweisen, wobei:
- die Celluloseacetat-Filamente des Tow-Materials einen insbesondere vorab festgelegten oder festlegbaren einheitlichen Filament-Titer in einem Bereich kleiner oder gleich 10 Denier (11,1 dtex) und größer oder gleich 5 Denier (5,5 dtex) aufweisen;
- das Tow-Material einen Gesamt-Titer in einem Bereich kleiner oder gleich 10.000 Denier (11,1 kdtex) und größer oder gleich 5.000 Denier (5.555,5 dtex) aufweist; und
- das spezifische Fasergewicht der Celluloseacetat-Filamente des Tow-Materials kleiner oder gleich 2,5 mg pro mm Filterelementlänge und größer oder gleich 1,0 mg pro mm Filterelementlänge beträgt.

2. Filterelement nach Anspruch 1,
wobei ein Variationskoeffizient des einheitlichen Gesamt-Titers bei maximal 0,1 und vorzugsweise bei maximal 0,05 bis maximal 0,005 liegt.

3. Filterelement nach Anspruch 1 oder 2,
wobei ein Variationskoeffizient des einheitlichen Filament-Titers bei maximal 0,1 und vorzugsweise bei maximal 0,05 bis maximal 0,01 liegt.

4. Filterelement nach einem der Ansprüche 1 bis 3,
wobei der Filterkörper insbesondere als Filterstab ausgeführt ist und einen Durchmesser zwischen etwa 6 mm und etwa 4 mm und insbesondere einen Durchmesser zwischen etwa 5,5 mm und etwa 5,0 mm und vorzugsweise einen Durchmesser von etwa 5,35 mm aufweist, wobei der Filterkörper zumindest bereichsweise mit einem Papiermaterial oder einem papierähnlichen Material umhüllt ist.

5. Filterelement nach Anspruch 4,
wobei der Filterkörper mit der aus dem Papiermaterial oder papierähnlichen Material bestehenden Umhüllung eine Kompressionstiefe von kleiner als 0,90 mm und insbesondere von kleiner als 0,85 mm aufweist, wenn senkrecht zur Filterkörperachse ein zylinderförmiger Prüfkörper mit einer Masse von 300 g und einem Durchmesser von 12 mm stirnseitig auf den Filterkörper gesetzt wird; oder
wobei der Filterkörper ohne der aus dem Papiermaterial oder papierähnlichen Material bestehenden Umhüllung eine Kompressionstiefe von kleiner als 0,90 mm und insbesondere von kleiner als 0,85 mm aufweist, wenn senkrecht zur Filterkörperachse ein zylinderförmiger Prüfkörper mit einer Masse von 300 g und einem Durchmesser von 12 mm stirnseitig auf den Filterkörper gesetzt wird.

6. Filterelement nach einem der Ansprüche 1 bis 5,
wobei zumindest ein Teil der Celluloseacetat-Filamente der Einzelfäden des Tow-Materials zumindest bereichsweise als hohlförmige und/oder rohrförmige Celluloseacetat-Filamente ausgebildet ist.

7. Filterelement nach einem der Ansprüche 1 bis 6,
wobei die Härte des Filterkörpers mindestens 80% Filtronahärte und vorzugsweise mindestens etwa 86% Filtronahärte beträgt.

8. Filterelement nach einem der Ansprüche 1 bis 7,
wobei der Filterkörper einen Weichmacher mit einem Weichmachergehalt zwischen etwa 2% und etwa 15% und vorzugsweise zwischen etwa 4% und etwa 10% liegt, wobei der Weichmacher insbesondere Triacetin, Triethylenglykoldiacetat und/oder Zitronensäureethylester aufweist.

9. Filterelement nach einem der Ansprüche 1 bis 8,
wobei das Tow-Material des Filterkörpers eine Restkräuselung (RS) und eine Dichte (*ρ*) aufweist, wobei ein restkräuselungsbezogener Dichtewert A mindestens 0,016 mg²/mm⁶ beträgt, mit: $A = {ρ}^{2} ⋅ RS$

10. Filterelement nach einem der Ansprüche 1 bis 9 und insbesondere nach Anspruch 9, wobei die Restkräuselung (RS) des Tow-Materials des Filterkörpers den Wert von 3,0 nicht übersteigt, wobei die Restkräuselung (RS) des Tow-Materials des Filterkörpers vorzugsweise zwischen etwa 1,5 und etwa 2,75 und insbesondere zwischen 1,9 und 2,5 liegt.

11. Filterelement nach einem der Ansprüche 1 bis 10,
wobei die Celluloseacetat-Filamente des Tow-Materials eine Zugfestigkeit von mindestens 2,6 N/kden aufweisen.

12. Mundstück zur Verwendung mit Rauchwaren oder HNB-Produkten, wobei das Mundstück ein Filterelement nach einem der Ansprüche 1 bis 11 aufweist.

13. Mundstück nach Anspruch 12,
wobei ferner ein insbesondere kapselförmiges oder kapselartiges Geschmacksabgabeelement in dem Filterelement eingebettet ist.

14. Zigarettenfilter oder Zigarettenfilterelement welcher, bzw. welches ein Filterelement nach einem der Ansprüche 1 bis 11 aufweist.

15. Zigarettenfilter oder Zigarettenfilterelement nach Anspruch 14,
wobei ferner ein insbesondere kapselförmiges oder kapselartiges Geschmacksabgabeelement in dem Filterelement eingebettet ist.

## Claims

1. A filter element for mouthpieces for use with smoking products or HNB products, wherein the filter element has a filter body made from a tow material, whereby the tow material is formed by a plurality of monofilaments of crosslinked and crimped cellulose acetate filaments, whereby the cellulose acetate filaments in particular exhibit a multilobal or polygonal and preferably Y-shaped cross-sectional geometry, wherein:
- the cellulose acetate filaments of the tow material exhibit a uniform filament titer, which in particular is predefined or definable, in a range of from less than or equal to 10 denier (11.1 dtex) and greater than or equal to 5 denier (5.5 dtex);
- the tow material has a total titer in a range of from less than or equal to 10000 denier (11.1 kdtex) and greater than or equal to 5000 denier (5555.5 dtex); and
- the specific fiber weight of the cellulose acetate filaments of the tow material is less than or equal to 2.5 mg per mm of filter element length and greater than or equal to 1.0 mg per mm of filter element length.

2. The filter element according to claim 1,
wherein a coefficient of variation of the uniform total titer is at most 0.1 and preferably a maximum of 0.05 to a maximum 0.005.

3. The filter element according to claim 1 or 2,
wherein a coefficient of variation of the uniform filament titer is at most 0.1 and preferably a maximum of 0.05 to a maximum 0.01.

4. The filter element according to one of claims 1 to 3,
wherein the filter body is in particular realized as a filter rod and preferably with a diameter of between approximately 6 mm and approximately 4 mm and particularly a diameter between approximately 5.5 mm and approximately 5.0 mm and preferably a diameter of approximately 5.35 mm, wherein at least part of the filter body is wrapped in a paper or paper-like material.

5. The filter element according to claim 4,
wherein the filter body with the paper or paper-like wrapping has a compression depth of less than 0.90 mm and in particular less than 0.85 mm when the face end of a cylindrical test piece having a mass of 300 g and a diameter of 12 mm is seated on the filter body perpendicular to the filter body axis, or
wherein the filter body without the paper or paper-like wrapping has a compression depth of less than 0.90 mm and in particular less than 0.85 mm when the face end of a cylindrical test piece having a mass of 300 g and a diameter of 12 mm is seated on the filter body perpendicular to the filter body axis.

6. The filter element according to one of claims 1 to 5,
wherein at least part of the cellulose acetate filaments of the tow material's monofilaments is at least partially formed as hollow and/or tubular cellulose acetate filaments.

7. The filter element according to one of claims 1 to 6,
wherein the filter body hardness amounts to at least 80% Filtrona hardness and preferably at least approximately 86% Filtrona hardness.

8. The filter element according to one of claims 1 to 7,
wherein the filter body contains a plasticizer having a plasticizer content of between approximately 2% and approximately 15%, and preferably between approximately 4% and approximately 10%, whereby the plasticizer in particular comprises triacetin, triethylene glycol diacetate and/or citric acid ethyl ester.

9. The filter element according to one of claims 1 to 8,
wherein the tow material of the filter body exhibits a residual crimp (RS) and a density (*ρ*), whereby a residual crimp-related density value A amounts to at least 0.016 mg²/mm⁶ with: $A = {ρ}^{2} ⋅ RS$

10. The filter element according to one of claims 1 to 9 and in particular claim 9, wherein the residual crimp (RS) of the filter body's tow material does not exceed the value of 3.0, whereby the residual crimp (RS) of the filter body's tow material is preferably between approximately 1.5 and approximately 2.75 and in particular between 1.9 and 2.5.

11. The filter element according to one of claims 1 to 10,
wherein the cellulose acetate filaments of the tow material have a tensile strength of at least 2.6 N/kden.

12. A mouthpiece for use with smoking products or HNB products, wherein the mouthpiece comprises a filter element according to one of claims 1 to 11.

13. The mouthpiece according to claim 12,
wherein a particularly capsule-shaped or capsule-like flavor release element is furthermore incorporated into the filter element.

14. A cigarette filter or cigarette filter element comprising a filter element according to one of claims 1 to 11.

15. A cigarette filter or cigarette filter element according to claim 14,
wherein a particularly capsule-shaped or capsule-like flavor release element is furthermore incorporated into the filter element.

## Revendications

1. Elément filtrant pour embouts buccaux à utiliser avec des produits à fumer ou des produits HNB (Heat-Not-Burn, à chauffer sans combustion), l'élément filtrant présentant un corps de filtre en un matériau de mèche, le matériau de mèche étant formé par une pluralité de fils individuels de filaments d'acétate de cellulose réticulés et frisés, les filaments d'acétate de cellulose présentant en particulier une géométrie de section multilobée ou polygonale et de préférence en forme de Y, dans lequel
- les filaments d'acétate de cellulose du matériau de mèche présentent un titre uniforme de filament, en particulier prédéfini ou prédéfinissable, dans une plage inférieure ou égale à 10 deniers (11,1 dtex) et supérieure ou égale à 5 deniers (5,5 dtex) ;
- le matériau de mèche présente un titre total dans une plage inférieure ou égale à 10 000 deniers (11,1 kdtex) et supérieure ou égale à 5 000 deniers (5 555,5 dtex) ; et
- le poids spécifique des fibres des filaments d'acétate de cellulose du matériau de mèche est inférieur ou égal à 2,5 mg par mm de longueur d'élément filtrant et supérieur ou égal à 1,0 mg par mm de longueur d'élément filtrant.

2. Elément filtrant selon la revendication 1,
dans lequel un coefficient de variation du titre uniforme total est de 0,1 au maximum et de préférence de 0,05 au maximum à 0,005 au maximum.

3. Elément filtrant selon la revendication 1 ou 2,
dans lequel un coefficient de variation du titre uniforme de filament est de 0,1 au maximum et de préférence de 0,05 au maximum à 0,01 au maximum.

4. Elément filtrant selon l'une des revendications 1 à 3,
dans lequel le corps de filtre est réalisé en particulier sous la forme d'une tige de filtre et présente un diamètre compris entre environ 6 mm et environ 4 mm et en particulier un diamètre compris entre environ 5,5 mm et environ 5,0 mm et de préférence un diamètre d'environ 5,35 mm, le corps de filtre étant enveloppé au moins localement d'un matériau en papier ou d'un matériau similaire au papier.

5. Elément filtrant selon la revendication 4,
dans lequel le corps de filtre avec l'enveloppe constituée du matériau en papier ou du matériau similaire au papier présente une profondeur de compression inférieure à 0,90 mm et en particulier inférieure à 0,85 mm lorsqu'une éprouvette cylindrique d'une masse de 300 g et d'un diamètre de 12 mm est placée sur la face frontale du corps de filtre perpendiculairement à l'axe du corps de filtre ; ou
dans lequel le corps de filtre sans l'enveloppe constituée du matériau en papier ou du matériau similaire au papier présente une profondeur de compression inférieure à 0,90 mm et en particulier inférieure à 0,85 mm lorsqu'une éprouvette cylindrique d'une masse de 300 g et d'un diamètre de 12 mm est placée sur la face frontale du corps de filtre perpendiculairement à l'axe du corps de filtre.

6. Elément filtrant selon l'une des revendications 1 à 5,
dans lequel au moins une partie des filaments d'acétate de cellulose des fils individuels du matériau de mèche est réalisée au moins localement sous forme de filaments d'acétate de cellulose creux et/ou tubulaires.

7. Elément filtrant selon l'une des revendications 1 à 6,
dans lequel la dureté du corps de filtre correspond à une dureté Filtrona d'au moins 80 % et de préférence à une dureté Filtrona d'au moins environ 86 %.

8. Elément filtrant selon l'une des revendications 1 à 7,
dans lequel le corps de filtre contient un plastifiant ayant une teneur en plastifiant comprise entre environ 2 % et environ 15 %, et de préférence entre environ 4 % et environ 10 %, ledit plastifiant contenant en particulier de la triacétine, du diacétate de triéthylène glycol et/ou de l'ester éthylique de l'acide citrique.

9. Elément filtrant selon l'une des revendications 1 à 8,
dans lequel le matériau de mèche du corps de filtre présente une frisure résiduelle (RS) et une densité (*ρ*), une valeur de densité A rapportée à la frisure résiduelle étant d'au moins 0,016 mg²/mm⁶, avec : $A = {ρ}^{2} ⋅ RS$

10. Elément filtrant selon l'une des revendications 1 à 9, en particulier selon la revendication 9,
dans lequel la frisure résiduelle (RS) du matériau de mèche du corps de filtre ne dépasse pas la valeur de 3,0, la frisure résiduelle (RS) du matériau de mèche du corps de filtre étant de préférence comprise entre environ 1,5 et environ 2,75 et en particulier entre 1,9 et 2,5.

11. Elément filtrant selon l'une des revendications 1 à 10,
dans lequel les filaments d'acétate de cellulose du matériau de mèche présentent une résistance à la traction d'au moins 2,6 N/kden.

12. Embout buccal à utiliser avec des produits à fumer ou des produits HNB (Heat-Not-Burn, à chauffer sans combustion), l'embout buccal comprenant un élément filtrant selon l'une des revendications 1 à 11.

13. Embout buccal selon la revendication 12,
dans lequel un élément de libération d'arôme, en particulier en forme de capsule ou de type capsule, est en outre intégré dans l'élément filtrant.

14. Filtre à cigarette ou élément filtrant pour cigarette, comprenant un élément filtrant selon l'une des revendications 1 à 11.

15. Filtre à cigarette ou élément filtrant pour cigarette selon la revendication 14,
dans lequel un élément de libération d'arôme, en particulier en forme de capsule ou de type capsule, est en outre intégré dans l'élément filtrant.
